# EUROPÄISCHE PATENTSCHRIFT

(11) **EP 1 067 168 B1**
(45) Veröffentlichungstag und Bekanntmachung des Hinweises auf die Patenterteilung: **21.02.2007**
(21) Anmeldenummer: 00113201.8
(22) Anmeldetag: 21.06.2000
(51) Int. Cl.: C10M 173/00, C10M 151/02

(54) **Verwendung von Polymeren als Anti-Nebel-Additiv in wasserbasierenden Kühlschmierstoffen**
Use of polymers as anti-misting additives in waterbased coolant lubricants
Utilisation de polymères comme additifs anti-embruns dans les lubrifiants aqueux de refroidissement

(30) Priorität: 06.07.1999 DE 19931220
(43) Veröffentlichungstag der Anmeldung: 10.01.2001
(73) Patentinhaber: Clariant Produkte (Deutschland) GmbH, 65929 Frankfurt am Main (DE)
(72) Erfinder: Kupfer, Rainer, Dr., 65795 Hattersheim (DE); Heier, Karl Heinz, Dr., 60598 Frankfurt/Main (DE)

(56) Entgegenhaltungen:
- EP-A- 0 311 799
- EP-A- 0 483 638
- EP-A- 0 811 677
- WO-A-99/66004
- GB-A- 2 142 649
- US-A- 4 309 523
- US-A- 4 536 539
- US-A- 4 563 294
- US-A- 5 693 698

## Beschreibung

Die vorliegende Erfindung betrifft die Verwendung von Polymeren, welche Struktureinheiten von Acrylamid und von Acrylamidosulfonsäuren enthalten, zur Unterdrückung der Nebelbildung von wasserbasierenden Kühlschmierstoffen.

Bei der Metallbearbeitung werden zur Verminderung der Abnutzung von Werkzeugen im allgemeinen Kühlschmiermittel eingesetzt. Diese können bei den beispielsweise beim Schneiden oder Schleifen von Metallen auftretenden hohen Geschwindigkeiten von Werkzeug oder Werkstück in die Umgebung verwirbelt werden, wodurch eine unerwünschte Nebelbildung eintritt. Der Stand der Technik kennt verschiedene Ansätze, diese Nebelbildung zu vermindern (antimisting).

EP-A-0 811 677 offenbart wasserbasierende Metallbearbeitungsflüssigkeiten, die antimisting-wirksame Copolymere enthalten. Diese Copolymere bestehen einerseits aus Struktureinheiten, die entweder von Acrylamidosulfonsäuren oder von sulfoniertem Styrol abgeleitet sind, andererseits aus Struktureinheiten aus Acrylamiden oder Acrylestern.

EP-B-0 642 571 offenbart die Verwendung von Polymeren mit einem Molekulargewicht über 1.000.000 Einheiten als antimisting-Additiv, wobei die Polymeren aus der Gruppe der Polyalkylenoxide, Polyacrylamide, Polymethacrylamide oder Acrylamid/Methacrylamid/ungesättigte Carbonsäure-Copolymere ausgewählt sind.

GB-A-22 52 103 offenbart Polymere als antimisting-Additiv, die aus Struktureinheiten aufgebaut sind, welche sich von wasserlöslichen Acrylamiden, Acrylsäure und wasserunlöslichen Acrylamiden ableiten.

EP-A-0 311 799 offenbart Verdicker für wässrige Medien, die ein wasserlösliches Polymer mit hydrophoben Gruppen enthalten, beispielsweise ein Acrylamid/Dodecylacrylat/Acrylsäure-Terpolymer.

WO 99/66004 ist ein Dokument unter Artikel 54(3) EPÜ und bezieht sich im Allgemein auf wässrige Zusammensetzungen enthaltend wasserlösliche oder wasserdispergierbare Copolymere aus hydrophoben und hydrophilen comonomeren. Im Beispiel 11 wird die Herstellung eines Terpolymers aus Tertbutylacrylamid, 2-Amido-2-Methylpropansulfonsäure-Natriumsalz und Acrylamid beschrieben.

US-4 563 294 offenbart ein wasserhaltiges Schmiermittel für Sägeketten, bestehend im Wesentlichen aus Wasser und einem wasserlöslichen Frostschutzmittel als Hauptbestandteile und aus Korrosionsinhibitoren. Verschleißinhibitoren und Haftvermittler in einer jeweils wirksamen Menge, wobei der Haftvermittler ein wasserlösliches Polyethylenglykol und/oder ein Sulfonsäuregruppen enthaltendes und wasserlösliches Acrylamidcopolymerisat mit einem Molekulargewicht von jeweils mindestens 500000 ist. In Kombination zu diesem Haftvermittler, der in einer Menge von 0,05 bis 1 Gew.-% vorliegt, enthält es 5 bis 50 Gew.-% eines wasserlöslichen Polyethylenoxid-Polypropylenoxid-Adduktes mit einer Viskosität von mindestens 300 mPas bei 50°C als besonderes Schmiermittel. Gewichtsprozente jeweils bezogen auf das Gewicht des Mittels.

Additive zur Verminderung der Nebelbildung in der Metallbearbeitung stellen schon aus Gründen des Gesundheitsschutzes, der mit solchen Arbeiten betrauten Personen, ein wichtiges Hilfsmittel dar. Solche Additive sind daher Gegenstand intensiver Forschungs- und Entwicklungsarbeiten. Der vorliegenden Erfindung liegt die Aufgabe zugrunde, Additive mit verbesserten Eigenschaften bereitzustellen.

Überraschenderweise wurde gefunden, daß Polymere auf Basis von Acrylamid und Acrylamidosulfonsäuren sehr wirksame Nebelverhinderer sind.

Gegenstand der Erfindung ist die Verwendung von Copolymeren, welche Struktureinheiten enthalten, die sich aus den Verbindungen der Formeln 1 und 2 ableiten worin
- R¹: H oder C₁-C₄-Alkyl
- R²: einen verzweigten oder unverzweigten C₁-C₆-Alkylenrest
- Y: ein Alkalimetall bedeuten,
zur Verhinderung der Nebelbildung in wasserbasierenden Kühlschmierstoffen in Mengen von 0,01 bis 2 Gew.-%
wobei solche Copolymere ausgeschlossen sind, die neben Acrylamid und dem Natriumsalz der 2-Acrylamido-2-methylpropansulfonsäure tert.-Butylacrylamid als weiteres Monomer enthalten.

Das so definierte Copolymer wird im Folgenden auch als antimisting-Additiv bezeichnet.

Der Begriff "abgeleitet aus" bedeutet hier, daß die angegebenen olefinisch ungesättigten Verbindungen unter Verlust wenigstens einer C-C-Doppelbindung abreagieren und das Copolymer somit entsprechende Struktureinheiten enthält.

R¹ steht vorzugsweise für Wasserstoff. R² steht in einer bevorzugten Ausführungsform für einen Alkylenrest der Formel 3.

Die Struktureinheit der Formel 2 wird vorzugsweise durch die Copolymerisation von Acrylamidopropenylsulfonsäure (AMPS) dargestellt.

Bevorzugte Molekulargewichte (Zahlenmittel) der Copolymeren liegen zwischen 100.000 und 2.000.000, insbesondere 250.000 bis 1.000.000 Einheiten.

Als Indikator für das Molekulargewicht dienen die relative Viskosität bzw. der k-Wert. Zur Bestimmung des k-Werts wird das Copolymer in einer bestimmten Konzentration (meist 0,5 %) gelöst und mittels Ubbelohde-Kapillar-Viskosimeter die Ausflußzeit bei 25 °C ermittelt. Dieser Wert ergibt die absolute Viskosität der Lösung (η_{c}). Die absolute Viskosität des Lösemittels ist ηₒ. Das Verhältnis beider absoluten Viskositäten ergibt die relative Viskosität $z = \frac{{η}_{c}}{{η}_{o}}$ aus der relativen Viskosität der Funktion und Konzentration kann der k-Wert mittels folgender Gleichung ermittelt werden: $Lg z = ( \frac{75 ⋅ {k}^{2}}{1 + 1.5 kc} + k ) c$

Die molaren Mengen der Struktureinheiten der Formeln 1 und 2 ergänzen sich in einer bevorzugten Ausführungsform zu 100 Gew.-%.

Das Copolymer enthält in einer weiteren bevorzugten Ausführungsform von 2 bis 50 Gew.-% der von Formel 1 abgeleiteten Struktureinheiten. Weiterhin enthält das Copolymer vorzugsweise 50 bis 98 Gew.-% Struktureinheiten der Formel 2, insbesondere von 20 bis 35 Gew.-% Struktureinheiten der Formel 1 und 65 bis 80 Gew.-% der Struktureinheiten der Formel 2.

Das Copolymer kann jedoch in einer weiteren bevorzugten Ausführungsform weitere Comonomere enthalten. In einer solchen weiteren bevorzugten Ausführungsform enthält das Copolymer Struktureinheiten, die von Verbindungen der Formeln 4 und/oder 5 abgeleitet sind,

In Formel (4) bedeuten R³ und R⁴ H oder C₁-C₄-Alkyl. Weiterhin können R³ und R⁴ unter Einschluß der -N-CO-Gruppe einen Ring mit 5, 6, 7 oder 8 Ringatomen bilden. Bevorzugt sind Ringe mit 5, 6 oder 7 Ringatomen. R³ und R⁴ können Heteroatome umfassen, vorzugsweise umfassen sie nur Kohlenstoffatome. In einer besonders bevorzugten Ausführungsform steht Formel 4 für eine Struktureinheit der Formel 4a.

In einer weiteren besonders bevorzugten Ausführungsform steht Formel 4 für N-Vinylcaprolactam. In einer weiteren besonders bevorzugten Ausführungsform handelt es sich um eine Struktureinheit der Formel 4b.

In Formel 5 bedeuten R⁵ und R⁶ unabhängig voneinander einen endständig ungesättigten Alkenylrest mit 3 bis 5 C-Atomen. R⁷ und R⁸ bedeuten unabhängig voneinander C₁-C₄-Alkyl. X ist ein Anion. R⁵ und R⁶ bedeuten vorzugsweise beide einen Allylrest. Der Anteil von Struktureinheiten der Formeln (4) und (5) am Copolymeren liegt unabhängig voneinander bei bis zu 20 Gew.-%, vorzugsweise unabhängig voneinander bei 10 bis 20 Gew.-%.

In einer weiteren bevorzugten Ausführungsform enthält das Copolymer 5 bis 20 Gew.-% Struktureinheiten, die sich von der Acrylsäure ableiten.

Die erfindungsgemäßen Copolymere sind durch Copolymerisation von Verbindungen der Formeln (1) und (2) und gegebenenfalls (4) und/oder (5) herstellbar. Das Verfahren zur Herstellung der Copolymeren ist im Stand der Technik beschrieben und wird im Folgenden dargelegt.

Die Copolymere können nach den Verfahren der Lösungspolymerisation, Substanzpolymerisation, Emulsionspolymerisation, inversen Emulsionspolymerisation, Fällungspolymerisation oder Gelpolymerisation hergestellt werden. Vorzugsweise wird die Polymerisation als Lösungspolymerisation in Wasser oder als Fällungspolymerisation ausgeführt.
Bei der Durchführung der Copolymerisation in einem mit Wasser mischbaren organischen Lösungsmittel arbeitet man im Allgemeinen unter den Bedingungen der Fällungspolymerisation. Hierbei fällt das Polymerisat direkt in fester Form an und kann durch Abdestillieren des Lösungsmittels oder Absaugen und Trocknen isoliert werden.

Als wassermischbare organische Lösungsmittel, die zur Durchführung dieses Herstellungsverfahrens geeignet sind, kommen insbesondere wasserlösliche Alkanole, nämlich solche mit 1 bis 4 C-Atomen wie Methanol, Ethanol, Propanol, Isopropanol, n-, sec- und iso-Butanol, vorzugweise aber tert.-Butanol, in Betracht.

Der Wassergehalt der hierbei als Lösungsmittel eingesetzten niederen Alkanole sollte 6 Gew.-% nicht überschreiten, da sonst Klumpenbildung bei der Polymerisation auftreten kann. Vorzugweise wird bei einem Wassergehalt von 0 bis 3 Gew.-% gearbeitet.

Die Menge des einzusetzenden Lösungsmittels richtet sich bis zu einem gewissen Grad nach der Art der eingesetzten Comonomeren. In der Regel werden pro 100 g Gesamtmonomere 200 bis 1.000 g des Lösungsmittels eingesetzt.

Bei der Durchführung der Polymerisation in umgekehrter Emulsion wird die wäßrige Monomerenlösung in bekannter Weise in einem mit Wasser nicht mischbaren organischen Lösungsmittel wie Cyclohexan, Toluol, Xylol, Heptan oder hochsiedenden Benzinfraktionen unter Zusatz von 0,5 bis 8 Gew.-%, vorzugweise 1 bis 4 Gew.-%, bekannter Emulgatoren vom W/O-Typ emulgiert und mit üblichen radikalbildenden Initiatoren polymerisiert.

Das Prinzip der inversen Emulsionspolymerisation ist aus US-3,284,393 bekannt. Bei diesem Verfahren werden wasserlösliche Monomere oder Mischungen davon in der Wärme zu hochmolekularen Copolymerisaten polymerisiert, indem man zunächst die Monomere oder wäßrige Lösungen davon, unter Zusatz von Wasser-in-Öl-Emulgatoren in einem mit Wasser nicht mischbaren, die zusammenhängende Phase bildenden organischen Lösungsmittel emulgiert und diese Emulsion in Gegenwart von radikalischen Initiatoren erwärmt. Die einzusetzenden Comonomere können als solche in dem mit Wasser nicht mischbaren organischen Lösungsmittel emulgiert werden, oder sie können in Form einer wäßrigen Lösung, die zwischen 100 und 5 Gew.-% Comonomere und 0 bis 95 Gew.-% Wasser enthält, eingesetzt werden, wobei die Zusammensetzung der wäßrigen Lösung eine Frage der Löslichkeit der Comonomere in Wasser und der vorgesehenen Polymerisationstemperatur ist. Das Verhältnis zwischen Wasser und der Monomerenphase ist in weiten Grenzen variabel und liegt in der Regel bei 70:30 bis 30:70.

Um die Monomeren in dem mit Wasser nicht mischbaren organischen Lösungsmittel zu einer Wasser-in-Öl-Emulsion zu emulgieren, werden den Gemischen 0,1 bis 10 Gew.-%, bezogen auf die Ölphase, eines Wasser-in-Öl-Emulgators zugesetzt. Vorzugsweise werden solche Emulgatoren verwendet, die einen relativ niedrigen HLB-Wert aufweisen. Der HLB-Wert ist ein Maß der Hydrophobie und Hydrophilie von Tensiden und Emulgatoren (Griffin, J. Soc. Cosmetic Chemists 1, (1950), 311). Substanzen mit niedrigem HLB-Wert, etwa unter 10, sind im allgemeinen gute Wasser-in-Öl-Emulgatoren.

Als Ölphase kann im Prinzip jede inerte wasserunlösliche Flüssigkeit, d.h. jedes hydrophobe organische Lösungsmittel, eingesetzt werden. Im allgemeinen verwendet man hier Kohlenwasserstoffe, deren Siedepunkt im Bereich von 120 bis 350°C liegt. Diese Kohlenwasserstoffe können gesättigte, lineare oder verzweigte Paraffin-Kohlenwasserstoffe sein, wie sie in Erdölfraktionen vorwiegend vorliegen, wobei diese auch die üblichen Anteile von Naphthenkohlenwasserstoffen enthalten können. Es können aber auch aromatische Kohlenwasserstoffe wie beispielsweise Toluol oder Xylol sowie die Gemische der oben genannten Kohlenwasserstoffe als Ölphase eingesetzt werden. Vorzugsweise verwendet man ein Gemisch aus gesättigten Normal- und Iso-Paraffinkohlenwasserstoffen, das bis zu 20 Gew.-% Naphthene enthält. Eine detaillierte Beschreibung des Verfahrens findet sich beispielsweise in DE-A-1 089 173 und in US-3,284,393 und 3,624,019.

Copolymerisate mit Molekulargewichten von über 1.000.000 werden erhalten, wenn man die Polymerisation in wäßriger Lösung nach dem Verfahren der sogenannten Gelpolymerisation durchführt. Dabei werden 15 - 60 gew.-%ige Lösungen der Comonomere mit bekannten geeigneten Katalysatoren ohne mechanische Durchmischung unter Ausnutzung des Trommsdorff-Norrish-Effekts (Bios Final Rep. 363,22; Macromol. Chem. 1, 169/1947) polymerisiert.

Die auf diesem Wege hergestellten, in Form wäßriger Gallerten vorliegenden Copolymerisate können nach mechanischer Zerkleinerung mit geeigneten Apparaten direkt in Wasser gelöst werden und zum Einsatz gelangen. Sie können aber auch nach Entfernung des Wassers durch bekannte Trocknungsprozesse in fester Form erhalten und erst bei ihrer Verwendung wieder in Wasser aufgelöst werden.

Die Polymerisationsreaktionen werden im Temperaturbereich zwischen -60 und 200°C, bevorzugt zwischen 10 und 120°C, durchgeführt, wobei sowohl unter Normaldruck als auch unter erhöhtem Druck gearbeitet werden kann. In der Regel wird die Polymerisation in einer Schutzgasatmosphäre, vorzugsweise unter Stickstoff ausgeführt.

Zur Auslösung der Polymerisation können energiereiche elektromagnetische oder korpuskulare Strahlen oder die üblichen chemischen Polymerisationsinitiatoren herangezogen werden, z. B. organische Peroxide wie Benzoylperoxid, tert. Butylhydroperoxid, Methylethylketonperoxid, Cumolhydroperoxid, Azoverbindungen wie Azodiisobutyronitril oder 2'-Azo-bis-(2-amidinopropan)-dihydrochlorid sowie anorganische Peroxiverbindungen wie (NH₄)₂S₂O₈ oder K₂S₂O₈ oder H₂O₂ ggf. in Kombination mit Reduktionsmitteln wie Natriumhydrogensulfit und Eisen-II-Sulfat oder Redoxsysteme, welche als reduzierende Komponente eine aliphatische oder aromatische Sulfinsäure wie Benzolsulfinsäure und Toluolsulfinsäure oder Derivate dieser Säuren, wie z. B. Mannichaddukte aus Sulfinsäure, Aldehyden und AminoVerbindungen, wie sich in DE-C-13 01 566 beschrieben sind, enthalten. Pro 100 g Gesamtmonomere werden in der Regel 0,03 bis 2 g des Polymerisationsinitiators eingesetzt.

Den Polymerisationsansätzen werden gegebenenfalls kleine Mengen von sogenannten Moderatoren zugesetzt, die den Verlauf der Reaktion dadurch harmonisieren, daß sie das Reaktionsgeschwindigkeits-Zeitdiagramm abflachen. Sie führen damit zu einer Verbesserung der Reproduzierbarkeit der Reaktion und ermöglichen damit, einheitliche Produkte mit enger Molmassenverteilung und hoher Kettenlänge herzustellen. Beispiele für geeignete Moderatoren dieses Typs sind Nitrilo-tris-propionylamid oder Monoalkylamine, Dialkylamine oder Trialkylamine wie z.B. Dibutylamin. Auch bei der Herstellung der erfindungsgemäßen Copolymerisate können solche Moderatoren mit Vorteil verwendet werden. Weiterhin können den Polymerisationsansätzen sogenannte Regulatoren zugesetzt werden, die das Molekulargewicht der hergestellten Polymerisate durch einen gezielten Kettenabbruch einstellen. Brauchbare bekannte Regulatoren sind z.B. Alkohole wie Methanol, Ethanol, Propanol, Isopropanol, n-Butanol und Amylalkohole, Alkylmercaptane wie z.B. Dodecylmercaptan und tert. Dodecylmercaptan, Isooctylthioglycolat und einige Halogenverbindungen wie z.B. Tetrachlorkohlenstoff, Chloroform und Methylenchlorid.

Die Copolymere werden wasserbasierenden Kühlschmiermitteln in Mengen von 0,01 bis 2, vorzugsweise 0,1 bis 0,5 Gew.-%, bezogen auf das fertig formulierte Kühlschmiermittel, zugesetzt.

Die Zusammensetzung der wasserbasierenden Kühlschmierstoffe kann sehr unterschiedlich sein. So enthalten solche Kühlschmierstoffe häufig natürliche paraffinische, naphthenische oder paraffinisch-naphthenische Mineralöle neben weiteren Zusätzen. Ferner können solche Kühlschmierstoffe aus Esterölen, Fettöl-Derivaten, synthetischen Kohlenwasserstoffen, Poly-α-Olefinen wie z. B. Polyisobutenen oder Polybutenen, Polypropylenglykol, Trimethylolpropanester, Neopentylglykolester, Pentaerythritester, Di-(2-ethylhexyl)sebacat, Di-(2-ethylhexyl)adipat, Dibutylphthalat und/oder Estern von Phosphor enthaltenden Säuren bestehen.

Eine weitere Ausführungsform von Kühlschmierstoffen sind wäßrige Lösungen von anorganischen Salzen wie Phosphaten, Boraten, Carbonaten und organischen Rostschutzmitteln wie Aminen, Alkanolaminen und substituierten Alkanolaminen, sowie ihren Umsetzungsprodukten mit anorganischen und organischen Säuren. Solche Säuren umfassen beispielsweise natürliche oder synthetische Carbonsäuren wie Caprylsäure, Ethylhexansäure, Caprinsäure, 2,2,4-Trimethylhexansäure, Benzoesäure, substituierte Benzoesäuren, Dicarbonsäuren mit 6 - 22 C-Atomen, Phosphorsäureester, Bicarbonsäurehalbester oder Dicarbonsäurehalbamide, Zitronensäure, Gluconsäure, Kohlensäure, Phosphorsäure, Polyphosphorsäuren, Borsäure. Weiterhin enthalten Kühlschmierstoffe häufig wasserlösliche Schmierstoffe wie Glykole und Polyglykole sowie Ether oder Ester von Polyglykolen und weitere Zusätze zur Einstellung der erwünschten Eigenschaften.

Wasserbasierende Kühlschmiermittel sind in der deutschen Norm DIN 51385 beschrieben. Auf diese Norm wird hiermit bezug genommen.

Zu diesen Grundmaterialien, die den überwiegenden Anteil der Kühlschmiermittel ausmachen, können weitere funktionelle Zusatzstoffe kommen, wie beispielsweise Zusätze zur Verbesserung der Schmierfähigkeit, Antiverschleißmittel, Korrosionsinhibitoren, Antioxidantien, anionische oder nichtionische Emulgatoren, Lösungsvermittler, Antischaummittel, Biozide und/oder Tenside.

Zur Herstellung eines verwendungsfähigen wasserbasierenden Kühlschmiermittels werden die genannten Grundstoffe, die hier definierten Copolymere und ggf. funktionelle Zusatzstoffe mit Wasser vermischt.

In bevorzugten Ausführungsformen enthalten die erfindungsgemäßen Kühlschmiermittel folgende Bestandteile:
1. 0,1 - 2 Gew.-% einer Verbindung der Formel (6) mit R', R" = H oder CH₃
   neutralisiert mit einem kurzkettigen Alkanolamin wie beispielsweise Triethanolamin, 0,01 - 2 Gew.-% des erfindungsgemäßen Copolymeren sowie Wasser ad 100 Gew.-%;
   oder
2. 0,1 bis 2 Gew.-% einer Verbindung der Formel (7) neutralisiert mit einem kurzkettigen Alkanolamin, 0,01 bis 2 Gew.-% des erfindungsgemäßen Copolymeren und Wasser ad 100 Gew.-%;
   oder
3. 0,1 bis 2 Gew.-% einer Verbindung der Formel (8) neutralisiert mit einem kurzkettigen Alkanolamin, 0,01 bis 2 Gew.-% der erfindungsgemäßen Copolymere sowie Wasser ad 100 Gew.-%.

Zu den Zusammensetzungen 1., 2. und 3. kann noch ein Polyalkylenglykol in einer Menge von 5 bis 20 Gew.-% hinzukommen. Dabei handelt es sich um ein EO/PO-Block- oder Mischpolymerisat, welches Schmiereigenschaften aufweist.

### Beispiele

Im Folgenden wird die Wirksamkeit der erfindungsgemäßen Copolymere zur Verhinderung der Nebelbildung von wäßrigen Kühlschmiermitteln beispielhaft belegt.

Zur Bestimmung dieser Wirksamkeit wird eine eigens dafür konstruierte Vorrichtung verwendet. Die Vorrichtung umfaßt einen Behälter mit einer Höhe von 15 cm und einem Durchmesser von 9 cm. In diesen Behälter wird das zu prüfende Kühlschmiermittel eingefüllt. Von außen wird über eine Leitung, die in einer Fritte endet, ein Gasstrom (im Allgemeinen Luft) in das Kühlschmiermittel eingeblasen. Die Stärke des Gasstroms wird mittels eines Durchflußmessers kontrolliert. Die Fritte, über die der Gasstrom in den Behälter eingeblasen wird, befindet sich ca. 1 cm über dem Behälterboden. 1 cm über der Fritte befindet sich ein Dispergator (Ultra Turrax T 25). Strömt Gas über die Fritte in das Kühlschmiermittel, so entsteht bei eingeschaltetem Dispergator über der Flüssigkeitsoberfläche ein Nebel von Kühlschmiermittel. Das Vorhandensein dieses Nebels wird durch 2 Halogenstrahler sichtbar gemacht, deren Lichtstrahlen so über der Flüssigkeitsoberfläche verlaufen, daß eine Beobachtung der durch den Nebel verursachten Streuung möglich ist.

Bei der Durchführung der Versuche wurde ein nicht additiviertes Kühlschmiermittel in den Behälter eingefüllt, und die Nebelbildung beobachtet. Sodann wurde das erfindungsgemäße Copolymer als 5 %ige wäßrige Lösung zugegeben, bis die Nebelbildung nicht mehr zu beobachten war. Der Verbrauch an Copolymeren bis zum Verschwinden der Nebelbildung ist der angegebene Meßwert.

Es werden Kühlschmierkonzentrate folgender Zusammensetzung verwendet (Angaben in Gew.-%).

**Kühlschmierkonzentrat K1**

| | |
|---|---|
| 6 % | Genapol^{®} 0-050 (C₁₆/C₁₈-Fettalkoholpolyglykolether mit 5 EO) |
| 49,5 % | Hostacor^{®} 4154 (Alkenylbernsteinsäurederivat) |
| 3 % | Tallölfettsäure |
| 37 % | Shell Gravex^{®} (Mineralöl) |
| 4 % | VE-Wasser |
| 0,5 % | Foam Ban^{®} MS 455-3A (Polyglykol-Siloxan-Entschäurner) |

**Kühlschmierkonzentrat K2**

| | |
|---|---|
| 30 % | Hostacor^{®} IT (Verbindung der Formel (8) neutralisiert mit Triethanolamin) |
| 17 % | Triethanolamin |
| 1 % | Genapol^{®} PF 10 (EO-PO-Blockpolymer) |
| 4 % | Butyldiglykol |
| 48 % | VE-Wasser |

**Kühlschmierkonzentrat K3**

| | |
|---|---|
| 45 % | Hostacor^{®} IT |
| 17 % | Triethanolamin |
| 9 % | Genapol^{®} B (EO-PO-Blockpolymer) |
| 1 % | Genapol^{®} PN 30 (EO-PO-Blockpolymer) |
| 5 % | Butyldiglykol |
| 23 % | VE-Wasser |

Die oben angegebenen Konzentrate wurden 3 %ig in Wasser von 20° dH verwendet.

### Zusammensetzung der Copolymere (Gew.-%)

**Copolymer A1**

| | |
|---|---|
| 30 % | Acrylamid |
| 70 % | AMPS |
| k-Wert: | 200 |

**Copolymer A2**

| | |
|---|---|
| 15 % | Acrylamid |
| 65 % | AMPS |
| 20 % | VIMA |
| k-Wert: | 190 |

Die Bestimmung des k-Wertes erfolgte nach Fikentscher, Cellulosechemie, 13, (1932), 58.

Die erhaltenen Ergebnisse sind in folgender Tabelle angegeben.

**Tabelle 1**

| Wirksamkeit von Copolymeren, Angaben in Gew.-% Copolymer bezogen auf das Gewicht des Kühlschmiermittels | | | |
|---|---|---|---|
| Wirksamkeit in | | | |
| Additiv | K1 | K2 | K3 |
| A1 | 0,08 | 0,08 | 0,08 |
| A2 | 0,12 | 0,18 | 0,18 |
| V1 | 0,16 * | 0,16 | 0,18 |

| | | | |
|---|---|---|---|
| V1: Antimisting agent gemäß Example 6 aus EP-A-0 811 677 * nach Zugabe der angeführten Menge setzt eine deutliche Reduzierung der Nebelbildung ein, jedoch nicht in dem Maße wie bei den anderen Messungen. Dies kann auch durch Zugabe weiterer Mengen nicht gesenkt werden. | | | |

Die erfindungsgemäßen Copolymere erhöhen die Viskosität der mit ihnen additivierten Kühlschmierstoffe nicht oder nur unwesentlich. Sie haben keinen Einfluß auf deren Schaumneigung, Korrosionsschutzeigenschaften oder Schmierwirkung.

Die Scherstabilität der additivierten Kühlschmierstoffe wurde geprüft, indem diese im Ultraturrax bei 10.000 rpm für ca. 10 min unter Kühlung geschert wurden. Nach der Scherung bleibt der Antimisting-Effekt voll erhalten, was zeigt, daß sich die Polymere unter Scherung nicht zersetzen.

Eine Filtrierung der Kühlschmierstoffe durch ein Seitz-Tiefenfilter K300 60 DMR (Porenweite 5 µm, Druckfilterpresse) hat auf deren Antimisting-Eigenschaften ebenfalls keinen Einfluß.

Die Additivierung von Kühlschmierstoffen mit den erfindungsgemäßen Copolymeren kann entweder beim Konzentrat oder beim fertig formulierten Kühlschmierstoff vorgenommen werden. Während der fertig formulierte Kühlschmierstoff immer auf Wasser basiert, kann das Konzentrat auch als ölbasierende Substanz vorliegen, in dem die Copolymere nicht löslich sind. Nur in diesem Fall müssen die erfindungsgemäßen Copolymere in den bereits wasserverdünnten Kühlschmierstoff eingearbeitet werden.

## Patentansprüche

1. Verwendung von Copolymeren, welche Struktureinheiten enthalten, die sich aus den Verbindungen der Formeln 1 und 2 ableiten worin
R¹ H oder C₁-C₄-Alkyl
R² einen verzweigten oder unverzweigten C₁-C₆-Alkylenrest
Y ein Alkalimetall bedeuten,
zur Verhinderung der Nebelbildung in wasserbasierenden Kühlschmierstoffen in Mengen von 0,01 bis 2 Gew.-%
wobei solche Copolymere ausgeschlossen sind, die neben Acrylamid und dem Natriumsalz der 2-Acrylamido-2-methylpropansulfonsäure tert.-Butylacrylamid als weiteres Monomer enthalten.

2. Verwendung gemäß Anspruch 1, wobei R¹ für Wasserstoff steht.

3. Verwendung gemäß Anspruch 1 und/oder 2, wobei R² für einen Rest der Formel (3) steht.

4. Verwendung gemäß einem oder mehreren der Ansprüche 1 bis 3, wobei das Molekulargewicht des Copolymeren zwischen 100.000 und 2.000.000 Einheiten liegt.

5. Verwendung gemäß einem oder mehreren der Ansprüche 1 bis 4, worin das Copolymer 2 bis 50 Gew.-% der Struktureinheiten der Formel (1) und 50 bis 98 Gew.-% der Struktureinheiten der Formel (2) enthält.

6. Verwendung gemäß Anspruch 5, worin das Copolymer 20 bis 35 Gew.-% Struktureinheiten der Formel (1) und 65 bis 80 Gew.-% Struktureinheiten der Formel (2) enthält.

7. Verwendung gemäß einem oder mehreren der Ansprüche 1 bis 6, worin das Copolymer bis zu 20 Gew.-% Struktureinheiten abgeleitet aus Verbindungen der Formeln (4) und/oder (5) enthält, worin R³ und R⁴ unabhängig voneinander H oder C₁-C₄-Alkyl bedeuten, oder R³ und R⁴ unter Einschluß der -N-CO-Gruppe einen Ring mit 5, 6, 7 oder 8 Ringatomen bilden, R⁵ und R⁶ unabhängig voneinander für einen endständigen Alkenylrest mit 3 bis 5 C-Atomen, und R⁷ und R⁸ unabhängig voneinander für C₁-C₄-Alkyl stehen.

## Claims

1. The use of copolymers containing structural units derived from the compounds of the formulae 1 and 2 in which
R¹ is H or C₁-C₄ alkyl,
R² is a branched or unbranched C₁-C₆ alkylene radical, and
Y is an alkali metal
to prevent misting in water-based cooling lubricants, in amounts of from 0.01 to 2% by weight,
with the exclusion of copolymers which as well as acrylamide and the sodium salt of 2-acrylamido-2-methylpropanesulfonic acid contain tert-butylacrylamide as further monomer.

2. The use as claimed in claim 1, wherein R¹ is hydrogen.

3. The use as claimed in claim 1 or 2, wherein R² is a radical of the formula (3)

4. The use as claimed in one or more of claims 1 to 3, wherein the molecular weight of the copolymer is between 100,000 and 2,000,000 units.

5. The use as claimed in one or more of claims 1 to 4, wherein the copolymer contains from 2 to 50% by weight of the structural units of the formula (1) and from 50 to 98% by weight of the structural units of the formula (2).

6. The use as claimed in claim 5, wherein the copolymer contains from 20 to 35% by weight of structural units of the formula (1) and from 65 to 80% by weight of structural units of the formula (2).

7. The use as claimed in one or more of claims 1 to 6, wherein the copolymer contains up to 20% by weight of structural units derived from compounds of the formulae (4) and/or (5) in which R³ and R⁴ independently of one another are H or C₁-C₄ alkyl, or R³ and R⁴, with inclusion of the -N-CO- group, form a ring having 5, 6, 7 or 8 ring atoms, R⁵ and R⁶ independently of one another are a terminal alkenyl radical having 3 to 5 carbon atoms, and R⁷ and R⁸ independently of one another are C₁-C₄ alkyl.

## Revendications

1. Utilisation de copolymères, qui contiennent des motifs de structure, qui dérivent des composés des formules 1 et 2 dans lesquelles
R¹ représente H ou un alkyle en C₁ à C₄
R² représente un radical alkylène en C₁ à C₆ ramifié ou non ramifié
Y représente un métal alcalin,
pour empêcher la formation d'embruns dans des lubrifiants aqueux de refroidissement en quantités de 0,01 à 2 % en poids
**caractérisée en ce que** sont exclus des copolymères qui contiennent en plus de l'acrylamide et du sel de sodium de l'acide 2-acrylamido-2-méthylpropane-sulfonique du tert.-butylacrylamide comme autre monomère.

2. Utilisation selon la revendication 1, dans laquelle R¹ représente l'hydrogène.

3. Utilisation selon la revendication 1 et/ou 2, dans laquelle R² représente un radical de formule (3)

4. Utilisation selon une ou plusieurs des revendications 1 à 3, dans laquelle la masse moléculaire du copolymère se situe entre 100 000 et 2 000 000 d'unités.

5. Utilisation selon une ou plusieurs des revendications 1 à 4, dans laquelle le copolymère contient 2 à 50 % en poids de motifs de structure de formule (1) et 50 à 98 % en poids de motifs de structure de formule (2).

6. Utilisation selon la revendication 5, dans laquelle le copolymère contient 20 à 35 % en poids de motifs de structure de formule (1) et 65 à 80 % en poids de motifs de structure de formule (2).

7. Utilisation selon une ou plusieurs des revendications 1 à 6, dans laquelle le copolymère contient jusqu'à 20 % en poids de motifs de structure dérivés de composés des formules (4) et/ou (5), dans lesquelles R³ et R⁴ représentent indépendamment l'un de l'autre H ou un alkyle en C₁ à C₄, ou R³ et R⁴ forment par inclusion du groupe -N-CO un cycle avec 5, 6, 7 ou 8 atomes de cycle, R⁵ et R⁶ représentent indépendamment l'un de l'autre un radical alcényle en bout de chaîne avec 3 à 5 atomes de carbone, et R⁷ et R⁸ représentent indépendamment l'un de l'autre un alkyle en C₁ à C₄.
